# EUROPÄISCHE PATENTSCHRIFT

(11) **EP 0 009 746 B1**
(45) Veröffentlichungstag und Bekanntmachung des Hinweises auf die Patenterteilung: **14.10.1981**
(21) Anmeldenummer: 79103593.4
(22) Anmeldetag: 24.09.1979
(51) Int. Cl.: C07C 69/675, C10M 1/26, C10M 3/20

(54) **Lactonmodifizierte Esteröle und diese enthaltende Schmiermittel-Zusammensetzung**
Lactone-modified ester oils and a lubricating composition containing them
Huiles d'esters modifiées par des lactones et compositions lubrifiantes les contenant

(30) Priorität: 05.10.1978 DE 2843473
(43) Veröffentlichungstag der Anmeldung: 16.04.1980
(73) Patentinhaber: BAYER AG, 51368 Leverkusen (DE)
(72) Erfinder: Dhein, Rolf, Dr., D-4150 Krefeld (DE); Hentschel, Karl-Heinz, Dr., D-4150 Krefeld (DE); Nützel, Karl, Dr., D-6831 Neulussheim (DE); Morche, Klaus, Dr., D-6800 Mannheim (DE); Schüle, Wolfgang, D-6834 Ketsch (DE)

## Beschreibung

Die vorliegende Anmeldung betrifft Esteröle aus ein- bzw. mehrwertigen Alkoholen, Di- bzw. Monocarbonsäuren und Lactonen sowie diese Esteröle enthaltende Schmiermittel und Schmiermittel-Kombinationen.

Die zur Herstellung von z. B. Motorenölen benötigten Erdölfraktionen enthalten einerseits sehr flüchtige Bestandteile, die das motorische Verhalten bei hohen Arbeitstemperaturen beeinträchtigen, andererseits Stoffe, die in der Kälte sehr früh zäh oder gar fest werden. Das durch Abtrennen der flüchtigen und auskristallisierenden Anteile durch Destillation und Behandlung mit Harnstoff erhaltene verbesserte Grundöl hat allerdings eine höhere Viskosität als vorher, woraus sich als Folge der erhöhten Tieftemperatur-Viskositäten ein schlechteres Kälteverhalten ergibt. Daher verzichtet man häufig auf diese Nachbehandlung (Solventraffination) der Grundöle.

In jüngster Zeit wurde zwar die Solventraffination der Erdölfraktionen weitgehend durch die preisgünstigere Hydroraffination verdrängt, doch auch die Hydroraffinate weisen, wenn auch in geringerem Ausmaß, die oben erwähnten Nachteile der Solventraffinate, wie z. B. unbefriedigende Tieftemperatureigenschaften, auf.

In letzter Zeit haben sich immer stärker sog. Mehrbereichsöle durchgesetzt, die sowohl bei winterlichen als auch bei sommerlichen Umgebungstemperaturen ein gutes motorisches Verhalten besitzen. Diese Öle weisen ein solch gutes Viskositäts-Temperatur-Verhalten auf, z. B. geringe Viskositätsänderungen mit den Temperaturen und einen hohen »Viskositätsindex« (V. 1.), wie es vom Grundöl allein nicht erreicht wird. Dem Grundöl zugemischte Polymere, sogenannte »V. I.-Verbesserer«, heben die Grundviskosität und den Viskositätsindex der Schmierölmischung entscheidend an, werden jedoch bei längerem Gebrauch im Motor durch die auf den Schmierfilm einwirkenden hohen Scherkräfte allmählich zerstört bzw. durch Oxidationsprozesse verändert, so daß die V. I.-erhöhende Wirkung dieser Zusätze mit der Zeit verlorengeht.

Bei den synthetischen Schmierstoffen erwies sich die Gruppe der Esteröle als besonders nützlich und wertvoll. Esteröle sind entweder Dicarbonsäureester geradkettiger, bevorzugt aber verzweigter Monoalkohole, Monocarbonsäureester von Polyalkoholen oder neutrale Oligokondensate aus Monocarbonsäuren und/oder Dicarbonsäuren und/oder Polyalkoholen (»komplexe Esteröle«).

Esteröle übertreffen im allgemeinen Mineralöle ähnlicher Viskositäten durch einen tieferen Stockpunkt, einen höheren Flammpunkt, geringere Flüchtigkeit und eine geringere Abhängigkeit der Viskosität von der Temperatur (hoher Viskositätsindex, V. 1.).

Häufig werden diese synthetischen Esteröle, z. B. Ester der Trimethyladipinsäure mit aliphatischen C₆- Cᵢo-Alkoholen auch mit mineralischen Grundölen abgemischt. Allerdings trüben sich überwiegend paraffinbasische Mineralöle bei Zusatz solcher Ester oft schon bei Temperaturen über 0° C, was je nach Aromatengehalt auch bei gemischtbasischen Mineralölen eintreten kann. Infolge dieser Schwierigkeiten können die mit solchen Estern legierten Motorenöle bei tiefen Temperaturen ihre Funktion nicht mehr uneingeschränkt erfüllen.

Aus der DE-AS 1 545 400 z. B. ist es bekannt, daß ein Zusatz von 1,12-Dodecandisäure-di-2-ethylhe- xylester zu nachbehandelten mineralischen Grundölen deren Eigenschaften wie Stockpunkte und V. I. verbessert. Jedoch ist es schwierig, allein mit diesem relativ niederviskosen Ester (3,9 mm²/s/98,9° C) auch die Eigenschaften höher viskoser mineralischer Grundöle entsprechend zu verbessern, ohne die Grundviskosität der Mischung allzu stark zu senken.

Für Maschinenelemente und Motoren, z. B. Turbinenmotoren der Luftfahrt, für Maschinen der keramischen Industrie, für Trommelöfen der anorganischen Dämmstoffindustrie oder für kettentransportierte Spannrahmen in der Textilindustrie, in welchen Temperaturen über 170°C auftreten, haben sich spezielle Esteröle mit kinematischen Viskositäten > 8 mm²/s/210° bisher sehr bewährt. Viele dieser Esteröle sind jedoch bei Temperaturen von 170°C und darüber auch nach Zusatz von Antioxidantien noch zu flüchtig. Nachteilig ist auch die Neigung selbst der besten z. Zt. bekannten Hochtemperatur-Esteröle, schon bei den in der Praxis am häufigsten anzutreffenden Betriebstemperaturen bis zu 200° C nach wenigen Wochen so viele feste Ablagerungen zu bilden oder in ihrer Viskosität derart stark anzusteigen, daß sie ihre Funktion als Schmiermittel nicht mehr ausreichend erfüllen.

Aus der GB-PS 768119 sind Schmieröle in Form flüssiger Polyester bekannt, die mit anderen synthetischen Schmierölen oder Mineralölen abgemischt werden können und sich von Hydroxy- oder Mercaptocarbonsäuren ableiten. Sie werden erhalten durch Umsetzung mit aliphatischen Monoalkoholen, Monomercaptanen oder Monocarbonsäuren und wenigstens einer aliphatischen Dicarbonsäure und müssen mindestens 2 Hydroxy- oder Mercaptocarbonsäureeinheiten sowie mindestens 4 Carbonylgruppen enthalten.

Es wurde nun gefunden, daß Kondensationsprodukte aus aliphatischen ein- oder mehrwertigen Alkoholen, (cyclo) aliphatischen oder aromatischen Mono- oder Dicarbonsäuren und aliphatischen Hydroxycarbonsäuren oder deren Lactonen Esteröle darstellen, die die Nachteile der obenerwähnten Esteröle nicht aufweisen und sich hervorragend zur Abmischung mit mineralischen Grundölen eignen.

Gegenstand der Erfindung sind Veresterungsprodukte aus
a) aliphatischen C₁-C₁₄-Alkoholen mit einer oder mehreren alkoholischen Hydroxylgruppen,
b) aliphatischen C₄-C₁₈-Mono- oder Dicarbonsäuren, die ggf. durch bis zu 55 Mol-% an cycloaliphatischen C₆-C₁₂-Carbonsäuren und bis zu 5 Mol-% an aromatischen C₇-C₁₂-Carbonsäuren ersetzt sein können, und
c) 6- bis 9gliedrigen Lactonen von aliphatischen C₅-C₁₂-Hydroxycarbonsäuren, dadurch gekennzeichnet, daß die von den Lactonen abgeleiteten Einheiten in den Estern 5 -45 Gew.-% betragen, das Verhältnis von Kohlenstoff- zu Sauerstoffatomen größer als 4,1 ist und zur Herstellung der Esteröle entweder Monoalkohole a) und Dicarbonsäuren b) oder mehrfache Alkohole a) und Monocarbonsäuren b) verwendet werden.

Diese niedermolekularen und daher scherstabilen Esteröle zeichnen sich durch sehr hohe Viskositätsindices, tiefe Stockpunkte und gute Verträglichkeit mit mineralischen Grundölen aus. Sie eignen sich daher sehr gut zur Verbesserung des Viskositätsindex mineralischer Grundöle und zur Erniedrigung des Stockpunktes und der erhöhten Viskosität von paraffin- oder naphthenbasischen, in bekannter Weise vorbehandelten Grundölen, so daß auf den Zusatz polymerer V. I.-Verbesserer weitgehend oder vollständig verzichtet werden kann. Die höherviskosen der erfindungsgemäßen Öle (≥8 mm²/s/210°F) weisen, mit entsprechenden Antioxydantien versehen, eine besonders geringe Flüchtigkeit bei Temperaturen um 200° C sowie eine lange Gebrauchsfähigkeit auf.

Zur Herstellung der erfindungsgemäßen Esteröle können prinzipiell auch die freien Hydroxycarbonsäuren verwendet werden. Im allgemeinen werden jedoch die leichter zugänglichen 6- bis 9gliedrigen Lactone der entsprechenden aliphatischen C₅-C₁₂-Hydroxycarbonsäuren eingesetzt, wie s-Caprolacton, Trimethyl-s-Caprolacton, Önantholacton und Caprylolacton. Bevorzugt sind die Lactone der C₅-C₆-Hydroxycarbonsäuren, vor allem die Lactone der Hydroxycapronsäuren. Besonders bevorzugt ist ε-Caprolacton.

Öle mit einem höheren Lactongehalt als 45 Gew.-% bzw. mit geringerem C/O-Verhältnis als 4,1 weisen ungünstigere Mineralölverträglichkeiten und Tieftemperatureigenschaften auf; bei weniger als 5 Gew.-% Lacton enthaltenden Ölen reicht der den Viskositätsindex und/oder die Langzeitgebrauchsfähigkeit bei hohen Temperaturen erhöhende Effekt noch nicht aus. Die Verwendung größerer Anteile verzweigter, cycloaliphatischer oder aromatischer Mono- oder Dicarbonsäuren bzw. entsprechender Monoalkohole beeinträchtigt das günstige Viskositäts-Temperatur-Verhalten der erfindungsgemäßen Öle.

Umsetzungsprodukte aus Lactonen und ein- und mehrwertigen Alkoholen sind bereits bekannt, z. B. als wertvolle Zwischenprodukte für Polyurethanharze, Beschichtungszusammensetzungen und Weichmacher. Vorherzusehen war jedoch weder, daß Carbonsäureester solcher Umsetzungsprodukte gut mineralölverträglich sind und die Eigenschaften mineralischer Grundöle verbessern, noch das sie hervorragende Schmiermittel im höheren Temperaturbereich bei etwa 200° C darstellen. So beschreibt z. B. Gunderson-Hart »Synthetic Lubricants«, Reinhold Publ. Corp., New York, 1962, S. 392-394, die überlegene thermische Stabilität der Ester von Polyalkoholen mit quartärem ß-Kohlenstoffatom, wie z. B. Neopentylglykol, Trimethylolpropan und Pentaerythrit im Vergleich zu Estern von Alkoholen mit freien C-H-Bindungen am ß-Kohlenstoff. Die höherviskosen (≥8 mm²/s) der erfindungsgemäßen Öle weisen dagegen auch bei 200° C ausgezeichnete Hochtemperatureigenschaften auf, obwohl sie Esterbindungen mit freien C - H-Bindungen am β-Kohlenstoff der Alkoholkomponente enthalten.

Als besonders vorteilhaft erwiesen sich einerseits die Esteröle die aus 5-25 Gew.-% eines oder mehrerer Polyalkohole mit 2-12 Kohlenstoffatomen und zwei oder mehr alkoholischen Hydroxylgruppen pro Molekül, 5-45 Gew.-% s-Caprolacton und 35-80 Gew.-% eines oder mehrerer aliphatischer, geradkettiger oder schwach verzweigter Carbonsäuren mit 4-18 Kohlenstoffatomen, andererseits die Esteröle aus 15-45 Gew.-% von vorzugsweise geradkettigen oder schwach verzweigten aliphatischen Dicarbonsäuren mit 4-14 Kohlenstoffatomen, 5-45 Gew.-% ε-Caprolacton und 30-60 Gew.-% eines oder mehrerer geradkettiger oder schwach verzweigter Monoalkohole mit 1-14 Kohlenstoffatomen, wobei sich die Gew.-%-Angaben stets zu 100% ergänzen.

Geeignete mehrfache Alkohole sind solche mit 2-12, bevorzugt mit 4-8 Kohlenstoffatomen. Mehrfache primäre Alkohole mit 2-4 Hydroxylgruppen pro Molekül werden bevorzugt. Beispiele für solche Alkohole sind:
Ethylenglykol, Diethylenglykol, Butandiol-1,4, Hexandiol-1,6, Trimethylhexandiol-1,6, 2,2-Dimethylpropandiol-1,3, 2-Ethylpropandiol-1,3, 2-Ethyl-2-methylpropandioi-1,3, 2,2-Diethylpropandiol-1,3, Glycerin, Trimethylolethan, Trimethylolpropan, Trimethylolbutan, Pentaerythrit, Dipentaerythrit und Neopentylglykol-mono-hydroxypivalat. Besonders bevorzugt sind die vorgenannten mehrfachen primären Alkohole mit quartärem β-Kohlenstoffatom.

Geeignete Monoalkohole sind solche mit 1-14, vorzugsweise mit 4-10 Kohlenstoffatomen wie Methanol, Ethanol, Propanol, Butanol, Pentanol, Hexanol, Heptanol, Octanol, 2-Ethylhexanol, Nonanol, Trimethylhexanol, Decanol, Undecanol, Dodecanol, Tridecanol, Tetradecanol, Ethylenglykolmonoethylether, Ethylenglykolmonobutylether, Diethylenglykolmonoethylether, Diethylglykolmonoethylether und Diethylenglykolmonobutylether.

Diese Alkohole werden mit 5-45 Gew.-%, bevorzugt mit 10-35 Gew.-% s-Caprolacton, bezogen auf das Gesamtgewicht aller zum Aufbau des fertigen Esteröls benötigten Bestandteile, durch Erhitzen auf 80-200°C, vorzugsweise auf 130-180°C, in Gegenwart eines geeigneten Katalysators zu Hydroxycarbonsäureestern umgesetzt, die im folgenden als lactonmodifizierte Alkohole bezeichnet werden.

Danach verestert man die lactonmodifizierten mehrfachen Alkohole vorzugsweise mit einer oder mehreren aliphatischen geradkettigen oder nur schwach verzweigten Monocarbonsäuren mit 4-18, bevorzugt mit 6-12 Kohlenstoffatomen. Beispiele für solche Carbonsäuren sind:
Buttersäure, Valeriansäure, Capronsäure, Önanthsäure, Caprylsäure, Pelargonsäure, Isononansäure, Caprinsäure, Undecansäure, Laurinsäure, Tridecansäure, Myristinsäure, Isopalmitinsäure, Isostearinsäure, Methylheptansäuren, x-Ethylcapronsäure und Trimethylcapronsäure.

Die lactonmodifizierten Monoalkohole verestert man vorzugsweise mit aliphatischen geradkettigen oder schwach verzweigten Dicarbonsäuren mit 4-14, bevorzugt mit 6-12 Kohlenstoffatomen. Geeignete Dicarbonsäuren sind z. B. Bernsteinsäure, Glutarsäure, Adipinsäure, Pimelinsäure, Suberinsäure, Azelainsäure, Trimethyladipinsäure, Sebacinsäure, Undecandisäure, Dodecandisäure und mit Alkylresten substituierte Bernsteinsäuren.

Die vorerwähnten aliphatischen Mono- oder Dicarbonsäuren können bis zu 55 Mol-% durch cycloaliphatische C₆-C₁₂-Mono- oder -Dicarbonsäuren und bis zu 5 Mol-% durch aromatische C₇-C₁₂-Mono- oder -Dicarbonsäuren ersetzt werden, z. B. durch 6-Cyclohexylcapronsäure, Cyclohexancarbonsäure, Cyclohexan-1,2-dicarbonsäure, Benzoesäure, Phthalsäure und Terephthalsäure.

Für die niedermolekularen, wenig Kohlenstoffatome enthaltenden Dicarbonsäuren wählt man am besten höhermolekulare Monoalkohole aus und/oder modifiziert die Monoalkohole innerhalb der erfindungsgemäßen Grenzen im Sinne höherer Lacton/Hydroxylgruppen-Äquivalentverhältnisse. Derartige Ester eignen sich vorzugsweise als Mineralölzusätze.

Um die Flüchtigkeit der erfindungsgemäßen Esteröle gering zu halten, empfiehlt sich für die Veresterung der Polyalkohole mit sehr niedrigem Molgewicht (z. B. Ethylenglykol) die Verwendung der längerkettigen der genannten Monocarbonsäuren und/oder die Einarbeitung eines, innerhalb des erfindungsgemäßen Bereiches liegenden, höheren Prozentsatzes an Lacton.

Als Hochtemperatur-Schmieröle gemäß vorliegender Erfindung werden zweckmäßig solche Ester verwendet, die aus Polyalkoholen mit höheren Molgewichten und einer größeren Anzahl von Hydroxylgruppen und/oder längerkettigen Monocarbonsäuren mit höherem Verzweigungsgrad (wie z. B. die Cyclohexancarbonsäure) aufgebaut sind im Vergleich zu den Esterölen, die zur Abmischung mit mineralischen Schmiermitteln dienen.

Die Veresterung erfolgt entweder durch einfaches Erhitzen eines 10-30 Mol-%igen Überschusses der Carbonsäure oder des Carbonsäuregemisches mit den lactonmodifizierten mehrfachen Alkoholen auf Temperaturen von 110-240°C, bevorzugt von 160-210°C, bei Normaldruck oder erhöhtem Druck und Abtrennen des gebildeten Reaktionswassers oder durch azeotrope Veresterung in Gegenwart eines mit Wasser Azeotrope bildenden Lösungsmittels wie z. B. Benzol, Chlorbenzol, Toluol oder Xylol und Erhitzen auf Temperaturen von 80-240°C, bevorzugt von 140-210°C, unter Abdestillation des Azeotrops. Zur Herstellung der lactonmodifizierten Dicarbonsäureester verestert man nach dem oben erwähnten Verfahren zunächst den lactonmodifizierten Monoalkohol mit einem Überschuß von ca. 5―20 Äquivalent-% Dicarbonsäure bis zu einer möglichst geringen Hydroxylzahl, setzt dann einen Überschuß des nicht modifizierten Alkohols zu und bringt die Reaktion bis zu einer möglichst geringen Säurezahl zu Ende. Bei der Veresterung können saure Katalysatoren wie Schwefelsäure, Phosphorsäure, Polyphosphorsäure, Hydrogensulfate, Dihydrogenphosphate, aromatische Sulfonsäuren oderTrialkylphosphate Verwendung finden.

Nach Abdestillieren der überschüssigen Monocarbonsäuren oder Monoalkohole und ggf. des Lösungsmittel/Wasser-Azeotrops werden durch Behandlung des Rohesteröls mit wäßrigen Alkalilösungen oder feingepulverten wasserfreien Alkalien wie Calciumoxid und wasserfreie Soda oder durch Strippen im Hochvakuum noch verbliebene Reste an Katalysator, Monocarbonsäuren oder weiteren Verunreinigungen entfernt.

Selbstverständlich können sich die erfindungsgemäßen Esteröle auch aus mehr als einer einzigen Monoalkohol-, Polyalkohol-, Monocarbonsäure- oder Dicarbonsäurekomponente zusammensetzen.

Die erfindungsgemäßen Ester stellen, mit geeigneten Antioxidantien versehen, wertvolle Schmiermittel mit überragender Gebrauchsdauer bei 200°C dar oder können in Mengen von 1 -90 Gew.-% naphthen-, paraffin- oder gemischtbasischen mineralischen Grundölen, bevorzugt solchen, welche nach einer entparaffinierenden Behandlung und nach einer die flüchtigen Bestandteile entfernenden Destillation erhalten werden, zugesetzt werden, wodurch das Viskositäts-Temperatur-Verhalten des resultierenden »teilsynthetischen« Öles verbessert wird. Dabei kann eine geringe Menge weiterer üblicher Schmieröl-Additive, wie z. B. Dispergatoren, Detergentien, Korrosionsinhibitoren, Antioxidantien, Verschleißminderer, »Extreme-Pressure«-Zusätze, Viskositätsindex-Verbesserer und Farbstoffe zugesetzt werden.

Geeignete Antioxidantien für die Verwendung bei hohen Temperaturen sind z. B. solche des Phenothiazin-, Phenylendiamin-, Diphenylamin-, bevorzugt jedoch des Phenylnaphthylamin-Typs.

Die folgenden Beispiele erläutern den Gegenstand der Erfindung. Prozentangaben sind stets Gew.-%.

### Beispiel 1

201 g Trimethylolpropan werden mit 342 g s-Caprolacton in Gegenwart von 1 g Dibutylzinnoxid in einer Stunde auf 170°C aufgeheizt und 4 Stunden bei dieser Temperatur gehalten. Nach Abkühlen auf 110°C gibt man ein Gemisch von 34,1 g Capronsäure, 439,3 g Caprylsäure, 276,4 g Caprinsäure und 7,6 g Laurinsäure sowie 130 ml Xylol dazu. Nach 16 Stunden Rückfluß haben sich 81 g Wasser abgeschieden, und die Säurezahl ist auf 21 mg KOH/g gefallen. Das Xylol und die überschüssigen Carbonsäuren werden zunächst im Wasserstrahlvakuum bei 200° C, dann im Feinvakuum bei 200°C/0,4 Torr abdestilliert. Anschließend wird das Rohöl 3 × mit je 200 ml 5%iger wäßriger Natronlauge ausgeschüttelt, mit destilliertem Wasser neutralgewaschen, getrocknet und nochmals mit 5 Gew.-% basischem Aluminiumoxid nachbehandelt.
Ausbeute: 1007 g (88% d. Th.),
n20 D =1,4591, Säurezahl: 0,1-0,2 mg KOH/g,
Hydroxylzahl: 2 mg KOH/g.

### Beispiel 2

201 g Trimethylolpropan werden mit 205,2 g s-Caprolacton in Gegenwart von 2 g Dibutylzinnoxid in 1 Std. auf 170° C aufgeheizt und 4 Stunden bei dieser Temperatur gehalten. Bei 125° C gibt man nun 288 g Cyclohexancarbonsäure, 319,5 g Isostearinsäure und 150 ml Xylol zu und erhitzt ca. 6 Stunden am Wasserabscheider unter Rückfluß, bis die Säurezahl auf 1,2 mg KOH/g abgefallen ist. Nach Zugabe von 270 g Laurinsäure erhitzt man weiter unter Rückfluß, bis insgesamt ca. 81 g Wasser abgeschieden sind und die End-Säurezahl der Mischung ca. 10-11 beträgt, was nach weiteren 7 Stunden der Fall ist. Die Aufarbeitung erfolgt wie bei Beispiel 1.
Ausbeute: 1050 g (ca. 91% d. Th.),
= 1,4717, Säurezahl: 0,1 mg KOH/g,
Hydroxylzahl: 2 mg KOH/g.

### Vergleichsversuche

Man füllt etwa 5 ml des Öles nach Beispiel 1 (=»A«) in eine flache Prozelianschale, ebenso ca. 5 ml des Öles nach Beispiel 2 (»B«), versieht beide Proben mit je 5% eines handelsüblichen Antioxidans auf Phenyl-Naphthylamin-Basis und hält sie im Trockenschrank unter Zutritt von Luft 420 Stunden bei einer Temperatur von 200°C. Danach sind beide Öle immer noch flüssig und enthalten fast keine schlammartigen Ablagerungen. Der Verdampfungsverlust beträgt bei A 32%, bei B 34%; dagegen wird ein - ebenfalls mit 5% des gleichen Antioxidans versehenes - handelsübliches Hochtemperaturöl, nämlich der Pentaerythritester der 2-Hexylcaprinsäure unter den gleichen Bedingungen - bei einem Verdampfungsverlust von 42% - fest.

Ein Vergleichsester zu Beispiel 1 aus den gleichen Bestandteilen ohne Verwendung von Caprolacton wies bei 210° F (98,9° C) nur eine Viskosität von 4,3 mm²/s auf und war somit als Hochtemperaturöl nicht verwendbar. Dieses Ol blieb bei dem angegebenen Test bei einem Verdampfungsverlust von 74% ebenfalls flüssig. Der caprolactonfreie zu Beispiel 2 analoge Vergleichsester - kinematische Viskosität bei 210° F=10,7 mm²/s; V. I. 129, Stockpunkt 24° C - wurde bei einem Verdampfungsverlust von 45% sehr zähflüssig.

Die folgenden Beispiele belegen die Eignung der erfindungsgemäßen Öle als Zumischkomponente für mineralische Basisöle.

### Beispiel 3

Man erhitzt 208 g (2 Mol) Neopentylglykol mit 228 g (2 Mol) frisch destilliertem ε-Caprolacton in Gegenwart von 1 g Dibutylzinnoxid in 1 Std. auf 170° C, hält 4 Stunden bei dieser Temperatur, kühlt auf 110° C ab und gibt 642,4 g (4,4 Mol) Caprylsäure sowie 110 ml Xylol dazu. Nach 16 Stunden Rückfluß haben sich 72 g Wasser abgeschieden, und die Säurezahl der Mischung ist auf 34 gefallen. Die weitere Aufarbeitung erfolgt analog dem Beispiel 1.
Ausbeute: 850 g (ca. 90% d. Th.),
=1,4501, Säurezahl: 0,2 mg KOH/g,
Hydroxylzahl: 1 mg KOH/g.

### Beispiel 4

208 g Neopentylglykol werden analog Beispiel 3 mit 228 g ε-Caprolacton, danach mit einem Gemisch aus 30,4 g Capronsäure (0,26 Mol), 391,7 g Caprylsäure (2,72 Mol), 246,5 g Caprinsäure (1,43 Mol) und 6,8 g Laurinsäure (0,03 Mol) bis zu einer End-Säurezahl von ca. 22 mg KOH/g umgesetzt. Man arbeitet gemäß dem Beispiel 1 auf.
Ausbeute: 830 g (ca. 85% d. Th.),
=1,4522, Säurezahl: 0,1 mg KOH/g,
Hydroxylzahl: 2 mg KOH/g.

Die folgende Tabelle zeigt die besonders hohen Viskositätsindices, sowie die übrigen wichtigen schmiertechnischen Daten.

### Beispiel 5

Das unter Beispiel 3 genannte Öl wurde in unterschiedlichen Gewichtsmengen zu einem paraffinbasischen entparaffinierten und von flüchtigen Bestandteilen befreiten Solventraffinat der Viskosität 38 mm²/s (50°C) zugegeben. Der V. I. des Solventraffinats betrug 105, der Stockpunkt lag bei -23°C.

Die Tabelle 2 erläutert die Veränderungen der Öleigenschaften nach Zusatz steigender Mengen des erfindungsgemäßen Esteröls.

### Beispiel 6

Das unter Beispiel 4 genannte Öl wurde zu einem Solventraffinat der Viskositätsklasse 4,5° E/50° C zugemischt. Die Veränderung der Öleigenschaften ist aus der Tabelle 3 zu ersehen.

Der Noack-Verdampfungsverlust des reinen Esters nach Beispiel 4 beträgt 5,4%. Demgegenüber weist ein als Zumischkomponente für Mineralöle gebräuchlicher Mischester der Trimethyladipinsäure mit aliphatischen C₈ - C₁₀-Alkoholen, die folgenden Verdampfungsverlustwerte auf (nach Noack):
Reiner Trimethyladipinsäuremischester: 15,9%.
Gemisch aus 20% Trimethyladipinsäuremischester und 80% Solventraffinat wie Beispiel 5: 12,8%.

Im Gegensatz zu dem erfindungsgemäßen Ester nach Beispiel 4 trüben sich Mischungen des Trimethyladipinsäuremischesters mit mineralischen Grundölen bei Temperaturen unterhalb +5° C.

### Beispiel 7

Zum Nachweis der überlegenen Scherfestigkeit der erfindungsgemäßen Esteröl/Mineralöl-Mischungen wurden die folgenden beiden Probeöle einer Scherbeanspruchung nach DIN 51 382 unterworfen.
A) Mischung aus 20% Esteröl nach Beispiel 4 und 80% eines Solventraffinats der Viskosität 4,5°E/50°C.
B) Mischung aus 4% eines äußerst scherstabilen polymeren Viskositätsindex-Verbesserers auf Polymethacrylat-Basis und 96% des gleichen mineralischen Grundöls wie unter A.

Das Ergebnis der Scherfestigkeitsprüfung ist der Tabelle 4 zu entnehmen.

## Patentansprüche

1. Veresterungsprodukte aus
a) aliphatischen C₁-C₁₄-Alkoholen mit einer oder mehreren alkoholischen Hydroxylgruppen,
b) aliphatischen C₄-C₁₈-Mono- oder Dicarbonsäuren, die gegebenenfalls durch bis zu 55 Mol-% an cycloaliphatischen C₆-C₁₂-Carbonsäuren und bis zu 5 Mol-% an aromatischen C₇-C₁₂-Carbonsäuren ersetzt sein können, und
c) 6- bis 9gliedrigen Lactonen von aliphatischen C₅₋C₁₂-Hydroxycarbonsäuren, dadurch gekennzeichnet, daß die von den Lactonen abgeleiteten Einheiten in den Estern 5-45 Gew.-% betragen, das Verhältnis von Kohlenstoff- zu Sauerstoffatomen größer als 4,1 ist und zur Herstellung der Esteröle entweder Monoalkohole a) und Dicarbonsäuren b) oder mehrfache Alkohole a) und Monocarbonsäuren b) verwendet werden.

2. Esteröle gemäß Anspruch 1, dadurch gekennzeichnet, daß sie 10-35 Gew.-% an Hydroxycarbonsäureeinheiten enthalten.

3. Esteröle gemäß Anspruch 1 -2 aus
a) 5-25 Gew.-% eines oder mehrerer aliphatischer C₂-C₁₂-Alkohole mit 2 oder mehr OH-Gruppen,
b) 35-80 Gew.-% einer oder mehrerer aliphatischer, geradkettiger oder schwachverzweigter C₄- C₁₈-Monocarbonsäuren, und
c) ε-Caprolacton, wobei die Summe von a) -c) 100 Gew.-% beträgt.

4. Esteröle gemäß Anspruch 3, dadurch gekennzeichnet, daß als Komponente a) mehrfach primäre Alkohole mit quartärem β-Kohlenstoffatom verwendet werden.

5. Esteröle gemäß Anspruch 1 - aus
a) 30-60 Gew.-% eines oder mehrerer aliphatischer, geradkettiger oder schwach-verzweigter C₁ - C₁₄-Monoalkoholen,
b) 15-45 Gew.-% eines oder mehrerer aliphatischer, geradkettiger oder schwach verzweigter C₄-C₁₄-Dicarbonsäuren, und
c) ε-Caprolacton, wobei die Summe von a) -c) 100 Gew.-% beträgt.

6. Schmiermittel-Komposition enthaltend ein oder mehrere Esteröle gemäß Ansprüchen 1-5, ein Antioxidans und ggf. weitere übliche Schmierölzusätze.

7. Schmiermittel-Komposition aus
a) 1-90 Gew.-% eines oder mehrerer Esteröle gemäß Anspruch 1 -5,
b) 10-99 Gew.-% eines paraffin-, naphthen- oder gemischtbasischen mineralischen Grundöls
sowie einer geringen Menge weiterer üblicher Schmierölzusätze.

## Claims

1. Esterification products of
a) aliphatic C₁-C₁₄ alcohols containing one or more alcoholic hydroxyl groups;
b) aliphatic C₄-C₁₈ mono- or di-carboxylic acids which may optionally be replaced by up to 55 mole percent of cycloaliphatic C₆-C₁₂ carboxylic acids and up to 5 mole percent of aromatic C₇-C₁₂ carboxylic acids, and
c) 6 to 9-membered lactones of aliphatic C₅ - C₁₂ hydroxycarboxylic acids,
characterised in that the units derived from the lactones make up from 5 to 45% by weight of the esters, the ratio of carbon to oxygen atoms is greater than 4.1 and either monoalcohols a) and dicarboxylic acids b) or polyhdric alcohols a) and monocarboxylic acids b) are used for producing the ester oils.

2. Ester oils according to Claim 1, characterised in that they contain from 10 to 35% by weight of hydroxycarboxylic acid units.

3. Ester oils according to Claims 1 to 2 of
a) 5 to 25% by weight of one or more aliphatic C₂-C₁₂ alcohols containing 2 or more OH-groups,
b) 35 to 80% by weight of one or more aliphatic straight-chain or slightly branched C₄-C₁₈ monocarboxylic acids and
c) ε-caprolactone, the sum of a) - c) amounting to 100% by weight.

4. Ester oils according to Claim 3, characterised in that polyhydric primary alcohols containing a quaternary β-carbon atom are used as component a).

5. Ester oils according to Claims 1 to 2 of
a) 30 to 60% by weight of one or more aliphatic straight-chain or slightly branched C₁-C₁₄ monoalcohols,
b) 15 to 45% by weight of one or more aliphatic straight-chin or slightly branched C₄-C₁₄ dicarboxylic acids, and
c) ε-caprolactone, the sum of a) - c) amounting to 100% by weight.

6. A lubricant composition comprising one or more ester oils according to Claims 1 to 5, an oxidation inhibitor and, optionally, other standard lubricatin oil additives.

7. A lubricant composition comprising
a) 1 to 90% by weight of one or more of the ester oils according to Claims 1 to 5,
b) 10 to 99% by weight of a paraffin-, naphthene- or mixed-based mineral base oil
and a small amount of other standard lubricating oil additives.

## Revendications

1. Produits d'estérification de
a) des alcools aliphatiques en C₁- ₄ portant un ou plusieurs groupes hydroxy alcooliques,
b) des acides mono- ou di-carboxyliques aliphatiques en C₄-C₁₈, qui peuvent être remplacés le cas échéant en proportions allant jusqu'à 55 moles% par des acides carboxyliques cycloaliphatiques en C₆- C₁₂ et jusqu'à 5 moles% par des acides carboxyliques aromatiques en C₇- C₁₂, et
c) des lactones, contenant de 6 à 9 chaînons, d'acides hydroxycarboxyliques aliphatiques en C₅-C₁₂,
caractérisés en ce que les motifs dérivant des lactones dans les esters représentent de 5 à 45% en poids, les proportions relatives entre les atomes de carbone et les atomes d'oxygène sont supérieures à 4,1, et, pour la préparation des huiles esters, on a utilisé ou bien des monoalcools a) et des acides dicarboxyliques b) ou bien des polyalcools a) et des acides monocarboxyliques b).

2. Huiles esters selon la revendication 1, caractérisées en ce qu'elles contiennent de 10 à 35% en poids de motifs d'acides hydroxycarboxyliques.

3. Huiles esters selon les revendications 1 à 2, dérivant de
a) 5 à 25% en poids d'un ou plusieurs alcools aliphatiques en C₂-C₁₂ portant deux ou plusieurs groupes OH,
b) 35 à 80% en poids d'un ou plusieurs acides monocarboxyliques aliphatiques à chaîne droite ou peu ramifiée en C₄-C₁₈, et
c) l'e-caprolactone, la somme de a) à c) représentant 100% en poids.

4. Huiles esters selon la revendication 3, caractérisées en ce que l'on utilise en tant que composant a) des alcools primaires polyvalents portant un atome de carbone quaternaire en β.

5. Huiles esters selon les revendications 1 à 2, dérivant de
a) 30 à 60% en poids d'un ou plusieurs monoalcools aliphatiques à chaîne droite ou peu ramifiée en C₁-C₁₄,
b) 15 à 45% en poids d'un ou plusieurs acides dicarboxyliques aliphatiques à chaîne droite ou peu ramifiée en C4 - C14, et
c) l's-caprolactone, la somme de a) à c) représentant 100% en poids.

6. Composition lubrifiante contenant une ou plusiers huiles esters selon les revendications 1 à 5, un anti-oxydant et le cas échéant d'autres additifs usuels pour les huiles lubrifiantes.

7. Composition lubrifiante consistant en
a) 1 à 90% en poids d'une ou plusieurs huiles esters selon les revendications 1 à 5,
b) 10 à 99% en poids d'une huile de base minérale paraffinique, naphténique ou mélangée,
et une petite quantité d'autres additifs usuels pour les huiles lubrifiantes.
